# EUROPÄISCHE PATENTSCHRIFT

(11) **EP 0 564 778 B1**
(45) Veröffentlichungstag und Bekanntmachung des Hinweises auf die Patenterteilung: **14.01.1998**
(21) Anmeldenummer: 93102028.3
(22) Anmeldetag: 10.02.1993
(51) Int. Cl.: C22C 33/02

(54) **Sinterwerkstoff**
Material for sintering
Matériau pour frittage

(30) Priorität: 07.03.1992 DE 4207255
(43) Veröffentlichungstag der Anmeldung: 13.10.1993
(73) Patentinhaber: GRUNDFOS A/S, DK-8850 Bjerringbro (DK); FERRITSLEV JERNWAREFABRIK a/s, DK-5863 Ferritslev (DK)
(72) Erfinder: Mikkelsen, Niels Strathe, DK-8850 Tjele (DK); Jensen, Mogens, DK-6100 Haderslev (DK)
(74) Vertreter: Vollmann, Heiko, Dipl.-Ing.

(56) Entgegenhaltungen:
- EP-A- 0 099 015
- DE-A- 3 730 082
- FR-A- 2 658 441
- CHEMICAL ABSTRACTS, vol. 105 Columbus, Ohio, US; abstract no. 28060, KANO, MAKOTO ET AL. 'Abrasion-resistant sintered alloys'

## Beschreibung

Die Erfindung betrifft einen Sinterwerkstoff, also insbesondere die Ausgangsstoffe und die Verfahrensparameter zur Herstellung dieses Werkstoffs.

Sinterwerkstoffe haben sich in den letzten Jahren für Bauteile der Massenfertigung mehr und mehr durchgesetzt. Es ist bekannt, daß Werkstücke aus Sintermaterial bei hohen Stückzahlen die Fertigungskosten im Vergleich zu konventionell hergestellten Werkstücken senken können, insbesondere durch ihre hohe Maßhaltigkeit im Vergleich zu Gußteilen oder anderen durch Kalt- oder Warmverformung erzeugten Werkstücken bei vergleichsweise geringen Werkstückkosten.

Der Einsatz von Sinterwerkstoffen bietet sich daher prinzipiell auch bei der Fertigung von in großen Stückzahlen hergestellten Pumpen, insbesondere Gehäuseteilen von Heizungsumwälzpumpen an. Eine wirtschaftliche Anwendung von Sinterwerkstoffen für den vorgenannten Zweck scheiterte jedoch bisher an den Materialanforderungen. Denn neben den üblichen Festigkeitseigenschaften muß der Werkstoff für diesen Einsatzzweck wasserdicht, korrosionsbeständig und nach Möglichkeit auch schweißbar sein. Ein solcher Sinterwerkstoff ist jedoch nicht bekannt. Zwar sind austenitische Sinterwerkstoffe als solche bekannt, diese erfüllen zwar die Anforderungen an die Korrosionsbeständigkeit, sind jedoch entweder nicht schweißbar oder nicht dicht. Ein solcher austenitischer Sinterwerkstoff ist beispielsweise aus JP-A-60 255 958 bekannt. Dieser Sinterwerkstoff weist einen Kohlenstoffgehalt von 2 bis 5 % auf und wird verwendet zur Herstellung von verschleißfesten, korrosionsbeständigen Legierungen hoher Härte.

Umgekehrt sind Sinterwerkstoffe ferritischer Basis bekannt, die dicht und auch schweißbar sind, sie erfüllen jedoch nicht die hier gestellten Anforderungen an die Korrosionsbeständigkeit.

Der vorliegenden Erfindung liegt daher die Aufgabe die zugrunde, einen Ausgangswerkstoff sowie ein Verfahren zur wirtschaftlichen Herstellung eines korrosionsfesten, schweißbaren und dichten Sinterformkörpers zu schaffen.

Erfindungsgemäß wird diese Aufgabe durch ein Pulver mit den in Anspruch 1 aufgeführten Merkmalen gelöst, das nach dem in Anspruch 10 angegebenen Verfahren zu einem Sinterformkörper verarbeitet wird. Die Unteransprüche 2 bis 9 sowie 11 bis 16 stellen vorteilhafte Ausgestaltungen der Zusammensetzung der Ausgangsstoffe sowie der Verfahrensparameter dar.

Der erfindungsgemäße Sinterwerkstoff ist aufgrund seines austenitischen Grundwerkstoffes in ausreichendem Maße korrosionsbeständig, er ist zudem schweißbar und auch dicht. Letztere Eigenschaft beruht im wesentlichen auf der Wahl des Zusatzwerkstoffs. Insbesondere der im Zusatzwerkstoff enthaltene Phosphor bzw. die Phosphorverbindung bildet während des Sinterns mit dem Grundwerkstoff eine flüssige Phase, die aufgrund von Kapillarwirkung die Zwischenräume des Grundwerkstoffs ausfüllt. Es können sich hierbei durchaus größere Hohlräume zwischen den Teilchen des Grundwerkstoffs bilden, jedoch wird der Gesamtverbund dieser Teilchen durch die flüssige Phase geschlossen. Hierdurch entsteht ein vollständig dichter Werkstoff. Insbesondere für das vorgenannte Anforderungsprofil enthält der Zusatzwerkstoff auch Molybdän in den angegebenen Mengen.

Erfindungsgemäß wird bevorzugt eine Phosphor-Eisen-Verbindung in den beanspruchten Mengenverhältnisse eingesetzt. Es können auch Phosphor und die weiteren Legierungselemente des Zusatzwerkstoffs einzeln zugegeben werden. Dann erfolgt während des Sinterns zunächst eine partielle Legierung des Zusatzwerkstoffs und dann das vorbeschriebene Eindringen in die Zwischenräume des Grundwerkstoffs.

Es ist seit etwa der Mitte dieses Jahrhunderts bekannt, Phosphorlegierungen, insbesondere Eisenphosphit zum Sintergrundwerkstoff hinzuzusetzen, es wird hier beispielsweise auf DE 26 48 262 C2 verwiesen. Solcher Zusatz von Phosphor, wie er im Stand der Technik beschrieben ist, erfolgt jedoch stets bei nicht austenitischen Grundwerkstoffen. Auch dort bildet der Phosphor beim Sintern die vorerwähnte flüssige Phase, mit dem wesentlichen Unterschied jedoch, daß das in der flüssigen Phase befindliche Phosphor in Abhängigkeit von der Sinterzeit diffundiert, d.h. mit dem Grundwerkstoff eine chemische Verbindung eingeht. Hierdurch werden bei kleinen Phosphorgehalten die Festigkeitseigenschaften sowie auch die Fließfähigkeit gesteigert, insbesondere die Abriebsfestigkeit; eine dichtende Wirkung, wie sie bei der vorliegenden Erfindung in vorteilhafter Weise auftritt, ist dort jedoch nicht zu beobachten, da die flüssige Phase bereits vor dem Erstarren nicht mehr existent ist.

Der durch die Erfindung geschaffene Formkörper weist neben den vorerwähnten Vorzügen wie Korrosionsbeständigkeit, Schweißbarkeit und Dichtheit weitere für die Praxis bedeutsame Vorteile auf. Hierbei ist insbesondere die hohe Dimensionsstabilität zu beobachten. Gerade bei dem aus dem Stand der Technik bekannten ferritischen Sintergrundwerkstoffen, denen als Zusatzwerkstoff eine Phosphorverbindung zugesetzt worden ist, ist ein hoher Schwund nach dem Sintern festzustellen, der beispielsweise in einer Größenordnung von 6 % bis 7 % liegt.

Der erfindungsgemäße Sinterwerkstoff bietet verfahrenstechnisch den besonderen Vorteil, daß die Sintertemperatur unter 1.200°C, in der Regel sogar unter 1.150°C (je höher der Phosphoranteil, desto niedriger kann die Sintertemperatur liegen) liegt, so daß das Sintern in konventionellen Durchlauföfen unter Schutzgasatmosphäre, beispielsweise Wasserstoff oder Stickstoff, erfolgen kann. Bauteile können also in einer kontinuierlichen Fertigung hergestellt werden, was zum einen kostengünstig und zum anderen vom Fertigungsablauf her günstiger ist.

Versuche haben gezeigt, daß der Zusatzwerkstoff neben Phosphor auch Molybdän aufweisen sollte, entweder in ungebundener oder in gebundener Form.

Um die Dichtheit des späteren Formkörpers sicherzustellen, sollte neben den in den Ansprüchen angegebenen Verfahrensparametern wie Preßdruck, Sinterzeit und Sintertemperatur die Korngröße ausreichend klein sein. Für den Grundwerkstoff sollte die Korngröße nicht über 150 µm liegen. Beim Zusatzwerkstoff hat sich ein mittlerer Korndurchmesser von bis zu 45 µm als brauchbar erwiesen. Besonders gute Ergebnisse sind bei einem Korndurchmesser von bis zu 30 µm erreicht worden.

Um den ersten Preßvorgang zur Herstellung des Preßlings zu optimieren, sollte dem Pulver ein Schmierstoff zugemischt werden, bevorzugt in einer Größenordnung von etwa einem Gewichtsprozent. Derartige Schmierstoffe sind in der Sintertechnik bekannt. Damit der Schmierstoff das Sintern nicht behindert, wird dieser durch ein Vorsintern bei etwa 400°C nach dem Pressen entfernt. Daran schließt sich der eigentliche Sintervorgang zwischen 1.100°C und 1.200°C an. Die Sintertemperatur ist im wesentlichen abhängig vom Phosphoranteil im Zusatzwerkstoff und dem Verhältnis zwischen Zusatzwerkstoff und Grundwerkstoff. Bei dem nachfolgend aufgeführten bevorzugten Ausgangsmaterial liegt die Sintertemperatur bei etwa 1.150°C bei einer Sinterzeit von etwa 40 Minuten.

Nachfolgend wird die Zusammensetzung eines bevorzugten Pulvers für die Herstellung eines Sinterkörpers, beispielsweise ein Teil eines Pumpengehäuses, angegeben:

Als Grundwerkstoff wird AISI 316 L eingesetzt, es handelt sich hierbei um einen austenitischen Stahl in Pulverform mit folgenden Legierungsanteilen (in Gewichtsprozenten):
Chrom 16 bis 18 %
Nickel 10 bis 14 %
Molybdän 2 bis 3 %
Silizium max. 1 %
Mangan max. 2 %
Kohlenstoff max. 0,03 %

Das Pulver hat einen mittleren Korndurchmesser von 80 µm.

Als Zusatzwerkstoff wird eine Mischung aus Fe₃P und reinem, ungebundenem Molybdän eingesetzt. Bezogen auf das fertige Pulver (Grundmaterial und Zusatzstoff) beträgt der Fe₃P-Anteil 6 % bis 7 % und der Molybdän-Anteil 0,5 % bis 1 %.

Sämtliche in den Patentansprüchen und der vorangegangenen Beschreibung genannten Prozentangaben sind Gewichtsprozentangaben.

## Patentansprüche

1. Pulver für die Herstellung eines Sinterkörpers, bestehend aus einem Grundwerkstoff und einem Zusatzwerkstoff jeweils in Pulverform und folgenden Zusammensetzungen (in Gewichtsprozenten des Pulvers):
Grundwerkstoff mindestens 90 %
- austenitischer korrosionsbeständiger Stahl mit zumindest folgenden Legierungselementen (in Gewichtsprozenten bezogen auf den Grundwerkstoff):
- mindestens 12 % Chrom
- mindestens 6 % Nickel
- mindestens 0,5 % Molybdän
- maximal 2 % Silizium
- maximal 0,1 % Kohlenstoff
Zusatzwerkstoff maximal 10 %
- mit Anteilen von Eisen, Phosphor und Molybdän in folgender Zusammensetzung (in Gewichtsprozenten bezogen auf den Zusatzwerkstoff):
- 5 bis 20 % Phosphor
- > 0 % bis zu 25 % Molybdän
- Rest mindestens 55 % Eisen

2. Pulver nach Anspruch 1, dadurch gekennzeichnet, daß der Grundwerkstoff eine Korngröße von bis zu 150 µm aufweist.

3. Pulver nach einem der vorhergehenden Ansprüche, dadurch gekennzeichnet, daß der Zusatzwerkstoff einen mittleren Korndurchmesser von bis zu 45 µm, vorzugsweise von etwa 15 µm aufweist.

4. Pulver nach einem der vorhergehenden Ansprüche, dadurch gekennzeichnet, daß das Pulver aus 93 % bis 94,5 % Grundwerkstoff und 5,5 % bis 7 % Zusatzwerkstoff besteht.

5. Pulver nach einem der vorhergehenden Ansprüche, dadurch gekennzeichnet, daß der Zusatzwerkstoff aus Fe₃P und ungebundenem Molybdän besteht.

6. Pulver nach einem der vorhergehenden Ansprüche, dadurch gekennzeichnet, daß der Zusatzwerkstoff aus 78 % bis 95 % Fe₃P und 5 % bis 22 % Molybdän besteht.

7. Pulver nach einem der vorhergehenden Ansprüche, dadurch gekennzeichnet, daß der Zusatzwerkstoff aus Fe₃P und FeₓMo_{y} besteht.

8. Pulver nach einem der vorhergehenden Ansprüche, dadurch gekennzeichnet, daß der Zusatzwerkstoff zu 74 % aus Eisen, zu 16 % aus Phosphor und zu 10 % aus Molybdän besteht.

9. Pulver nach einem der vorhergehenden Ansprüche, dadurch gekennzeichnet, daß das als Grundwerkstoff AISI 316 L verwendet wird.

10. Verfahren zur Herstellung eines korrosionsfesten, schweißbaren und dichten Form körpers, gekennzeichnet durch folgende Verfahrensschritte:
a) Pressen eines Pulvers nach einem der Ansprüche 1 bis 9 unter einem Preßdruck von 500 bis 800 MPa zu einem Preßling
b) Sintern des Preßlings in Schutzgasatmosphäre oder Vakuum bei einer Temperatur, die über der Schmelztemperatur der durch den Zusatzwerkstoff und den Grundwerkstoff gebildeten Phase, jedoch unter der Schmelztemperatur des Grundwerkstoffs liegt,
c) erforderlichenfalls Kalibrieren durch Nachpressen

11. Verfahren nach Anspruch 10, dadurch gekennzeichnet, daß der Preßdruck bei der Herstellung des Preßlings etwa 600 MPa beträgt.

12. Verfahren nach einem der vorhergehenden Ansprüche, dadurch gekennzeichnet, daß die Sintertemperatur im Bereich von 100°C unter oder über der Schmelztemperatur des Zusatzwerkstoffs liegt.

13. Verfahren nach einem der vorhergehenden Ansprüche, dadurch gekennzeichnet, daß die Sintertemperatur zwischen 1.100° C und 1.200° C liegt, vorzugsweise etwa 1.150° C beträgt.

14. Verfahren nach einem der vorhergehenden Ansprüche, dadurch gekennzeichnet, daß die Sinterzeit 20 bis 120 min. vorzugsweise 30 bis 45 min. beträgt.

15. Verfahren nach einem der vorhergehenden Ansprüche, dadurch gekennzeichnet, daß dem Pulver vor dem ersten Preßvorgang bis zu 1,2 % (Gewichtsprozent) Schmiermittel zugesetzt wird.

16. Verfahren nach einem der vorhergehenden Ansprüche, dadurch gekennzeichnet, daß der Preßling bei einer Temperatur von etwa 400° C vorgesintert wird.

## Claims

1. A powder for manufacturing a sintered compact, consisting of a base material and an additional material, each in powder form and with the following composition (in percentage weight of the powder):
base material at least 90%
- austenitic steel with the following alloy elements (in percentage weight with respect to the base material):
- at least 12% chrome
- at least 6% nickel
- at least 0.5% molybdenum
- maximum 2% silicium
- maximum 0.1% carbon
additional material maximum 10%
- with parts if iron, phosphorous and molybdenum in the following composition (in percentage weight with respect to the additional material):
- 5 to 20% phosphorous
- > 0% up to 25% molybdenum
- remainder at least 55% iron.

2. A powder according claim 1, characterised in that the base material comprises a particle size of up to 150µm.

3. A powder according to one of the preceding claims, characterised in that the additional material has an average particle diameter of up to 45µm, preferably of about 15µm.

4. A powder according to one of the preceding claims, characterised in that the powder consists of 93% to 94.5% base material and 5.5% to 7% additional material.

5. A powder according to one of the preceding claims, characterised in that the additional material consists of Fe₃P and unbonded molybdenum.

6. A powder according to one of the preceding claims, characterised in that the additional material consists of 78% to 95% Fe₃P and 5% to 22% molybdenum.

7. A powder according to one of the preceding claims, characterised in that the additional material consists of Fe₃P and FeₓMO_{y}.

8. A powder according to one of the preceding claims, characterised in that the additional material consists of up to 74% iron, up to 16% phosphorous and up to 10% molybdenum.

9. A powder according to one of the preceding claims, characterised in that AISI 316 L is used as a base material.

10. A method for manufacturing a corrosion resistant, weldable and dense moulded body, characterised by the following method steps:
a) compressing a powder according to one of claims 1 to 9 under a compression pressure of 500 to 800 MPa into a pressed part
b) sintering the pressed part in a protective gas atmosphere or vacuum at a temperature which lies above the melting temperature of the phase formed by the additional material and the base material, but which lies below the melting temperature of the base material,
c) where necessary sizing by re-pressing.

11. A method according to claim 10, characterised in that the compression pressure on manufacturing the pressed part is about 600MPa.

12. A method according to one of the preceding claims, characterised in that the sintering temperature lies in the region of 100°C below or above the melting temperature of the additional material.

13. A method according to one of the preceding claims, characterised in that the sintering temperature lies between 1,100 °C and 1,200 °C, preferably about 1,150°C.

14. A method according to one of the preceding claims, characterised in that the sintering time is 20 to 120 min. preferably 30 to 45 min.

15. A method according to one of the preceding claims, characterised in that before the first compression procedure up to 1.2 % (percentage weight) lubricant is added to the powder.

16. A method according to one of the preceding claims, characterised in that the pressed part is pre-sintered at a temperature of about 400°C.

## Revendications

1. Poudre pour la préparation d'un corps fritté, consistant en un matériau de base et en un matériau d'appoint, chacun sous forme de poudre et ayant les compositions suivantes (en pourcentage pondéral de la poudre):
Matériau de base : au moins 90 %
- acier austénitique ayant les éléments suivants d'alliage (en pourcentages pondéraux par rapport au matériau de base) :
- au moins 12 % de chrome,
- au moins 6% de nickel,
- au moins 0,5 % de molybdène,
- 2 % au maximum de silicium,
- 0,1% au maximum de carbone.
Matériau d'appoint: maximum 10 %
- avec des proportions de fer, de phosphore et de molybdène selon la composition suivante (en pourcentages pondéraux par rapport au matériau d'appoint):
- 5 à 20 % de phosphore,
- > 0% à 25% de molybdène,
- le reste : au moins 55% de fer.

2. Poudre selon la revendication 1, caractérisée en ce que le matériau de base présente une grosseur de grain allant jusqu'à 150 µm.

3. Poudre selon une des revendications précédentes, caractérisée en ce que le matériau d'appoint présente un diamètre moyen des grains allant jusqu'à 45 µm, avantageusement un diamètre moyen d'environ 15 µm.

4. Poudre selon une des revendications précédentes, caractérisée en ce que la poudre consiste en 93% à 94,5% du matériau de base et en 5,5% à 7% du matériau d'appoint.

5. Poudre selon une des revendications précédentes, caractérisée en ce que matériau d'appoint consiste en Fe₃P et en du molybdène non lié.

6. Poudre selon une des revendications précédentes, caractérisée en ce que le matériau d'appoint consiste en 78% à 95% de Fe₃P et en 5 à 22% de molybdène.

7. Poudre selon une des revendications précédentes, caractérisée en ce que le matériau d'appoint consiste en Fe₃P et FeₓMo_{y}.

8. Poudre selon une des revendications précédentes, caractérisée en ce que le matériau d'appoint consiste pour 74% en fer, pour 16% en du phosphore et pour 10% en du molybdène.

9. Poudre selon une des revendications précédentes, caractérisée en ce que l'on utilise comme matériau de base AISI 316 L.

10. Procédé de production d'un objet conformé résistant à la corrosion, soudable et compact, ce procédé étant caractérisé par les étapes opératoires suivantes :
a) Presser une poudre selon l'une des revendications 1 à 9 sous une pression de compression de 500 à 800 MPa jusqu'à obtention d'un objet pressé,
b) Fritter l'objet pressé en atmosphère gazeuse protectrice ou sous vide à une température supérieure à la température de fusion des phases formées par le matériau d'appoint et le matériau de base, mais au-dessous de la température de fusion du matériau de base.
c) Si nécessaire, calibrer par pressage .

11. Procédé selon la revendication 10, caractérisé en ce que la pression de compression est d'environ 600 MPa lors de la production de l'objet pressé.

12. Procédé selon l'une des revendications précédentes, caractérisé en ce que la température de frittage se situe dans la zone de 100°C au-dessous ou au-dessus de la température de fusion du matériau d'appoint.

13. Procédé selon l'une des revendications précédentes, caractérisé en ce que la température de frittage se situe entre 1100°C et 1200°C, avantageusement à environ 1150°C.

14. Procédé selon l'une des revendications précédentes, caractérisé en ce que le temps de frittage est de 20 à 120 minutes, avantageusement de 30 à 45 minutes.

15. Procédé selon l'une des revendications précédentes, caractérisé en ce qu'avant la première opération de pressage, on ajoute jusqu'à 1,2% (pourcentage pondéral) de lubrifiant à la poudre.

16. Procédé selon l'une des revendications précédentes, caractérisé en ce que l'objet pressé est préfritté à une température d'environ 400°C.
